# EUROPÄISCHE PATENTSCHRIFT

(11) **EP 1 417 060 B1**
(45) Veröffentlichungstag und Bekanntmachung des Hinweises auf die Patenterteilung: **03.08.2005**
(21) Anmeldenummer: 03740129.6
(22) Anmeldetag: 08.05.2003
(51) Int. Cl.: B22C 1/18

(54) **GIESSFORM UND VERFAHREN ZU DEREN HERSTELLUNG**
CASTING MOULD AND METHOD FOR THE PRODUCTION THEREOF
MOULE ET SON PROCEDE DE FABRICATION

(30) Priorität: 15.06.2002 DE 10226817
(43) Veröffentlichungstag der Anmeldung: 12.05.2004
(73) Patentinhaber: MEG Binder Technologien GmbH & Co. KG, 72406 Bisingen (DE)
(72) Erfinder: HÄNSEL, Helge, 72406 Bisingen (DE)
(74) Vertreter: Lempert, Jost, Dipl.-Phys. Dr. rer.nat.
(86) Internationale Anmeldenummer: PCT/EP2003/004802
(87) Internationale Veröffentlichungsnummer: WO 2003/106071

(56) Entgegenhaltungen:
- DE-A- 10 022 008
- DE-A- 19 525 307
- US-A- 5 573 055

## Beschreibung

Die Erfindung betrifft eine wasserdispergierbare Gießform, insbesondere Gießkern, zur Herstellung von Gussstücken, die ein wasserunlösliches, partikelförmiges Material, insbesondere Formsand, einen Binder, welcher als eine erste Binderkomponente wenigstens ein kondensierendes Phosphat aufweist. Die Erfindung betrifft ferner ein Verfahren zur Herstellung einer solchen Gießform, indem ein wasserunlösliches, partikelförmiges Material, insbesondere Formsand, mit einem Binder, welcher als eine erste Binderkomponente wenigstens ein kondensiertes Phosphat aufweist, unter Zugabe von Wasser gemischt, die Mischung geformt und zumindest ein Teil des zugesetzten freien Wassers entfernt wird.

Gießkerne der vorgenannten Zusammensetzung sind bekannt. Sie werden in der Regel in Kernkästen mittels Kernschießmaschinen für die Serienfertigung hergestellt. Die Kernkästen sind mit entsprechenden Formhohlräumen versehen, in welche Einführöffnungen münden, über die aus einem sogenannten Schießkopf ein mit einem Binder versehenes wasserunlösliches, partikelförmiges Material unter Einsatz von Druckluft in die Formhohlräume eingeschossen wird. Bei dem partikelförmigen Material handelt es sich im allgemeinen um Formsande, wie Silica-, Zirkon-, Chromitsande oder dergleichen, welche durch den Binder verfestigbar sind. Zur Herstellung von Kernen mit komplexer Geometrie sollte der Formsand eine gute Fließfähigkeit aufweisen.

Als Binder für den Formsand wurden herkömmlich flüssige Kunstharze sowie zusätzliche Additive eingesetzt. Um die Nachteile von Kunstharzbindern - Entstehung gesundheitsschädlicher Dämpfe bei der Herstellung, teilweises Verbrennen des Binders beim Gießen, aufwendiges Entkernen, Entsorgung des Kernaltsändes - zu vermeiden, wurde schon die Verwendung von zumindest in gewissem Umfang wasserlöslichen anorganischen Bindern vorgeschlagen.

So beschreibt die DE 195 49 469 A1 einen Gießkern auf der Basis von mittels eines wasserlöslichen Binders verfestigtem Formsand, wobei als Binder Phosphorsäure oder kondensierte Phosphate, wie Natriumpolyphosphat und Natriumhexametaphosphat, vorgesehen sind.

Der WO 92/06808 Al ist ein Gießkern entnehmbar, welcher zur Verfestigung des Formsandes einen Binder aus einem Polyphosphatketten aufweisenden, wasserlöslichen Phosphatglas oder aus einem wasserlöslichen Boratglas aufweist. Zur Herstellung des Gießkerns wird der Formsand mit dem Binder unter Zugabe von Wasser gemischt, die Mischung in den Kernkasten eingeschossen und das überschüssige Wasser durch Erhitzen aus der Gießform ausgetrieben.

Die bekannten Gießkerne sind nach dem Abgießen wasserdispergierbar, d.h. sie lösen sich nach Eintauchen in Wasser wieder auf, wodurch das aufwändige Entkernen entfällt. Vorteilhaft bei Gießkernen dieser Art ist weiterhin, dass sowohl beim Herstellen der Gießkerne und beim Abgießen der Gussstücke als auch beim Entkernen der Gussstücke keine umweltschädlichen Stoffe freiwerden. Die eingesetzten Binder weisen ferner einen anorganischen Chemismus auf, so dass ein Verbrennen des Binders beim Gießvorgang zuverlässig vermieden wird.

Es hat sich jedoch gezeigt, dass Binder der vorgenannten Art dem Gießkern eine für viele Anwendungen nur unzureichende Biegefestigkeit verleihen. Folglich kann sich der Gießkern bei der Entnahme oder bei der Lagerung nach dem Formen, beim Einsetzen in die Gießform oder beim Gießvorgang verformen oder gar brechen, so dass die erhaltenen Gussstücke fehlerhaft sein können und als Ausschussteile anfallen. Darüber hinaus weisen Gießkerne dieser Art häufig eine ungenügende Abriebfestigkeit auf, wodurch sich beim Abgießen Sandkörner an der Oberfläche des Gießkerns ablösen und zu einer rauhen Oberfläche und/oder zu Sandverunreinigungen des Gussstücks führen. Beim Einsatz eines Binders auf der Basis von reinen kondensierten Phosphaten kommt hinzu, dass der Binder eine für Legierungen mit verhältnismäßig hohem Schmelzpunkt nur unzureichende Temperaturbeständigkeit aufweist, so dass die Herstellung von Gussstücken aus solchen Legierungen nicht möglich ist. Dem Auftreten der genannten Nachteile kann insbesondere auch durch Variation der Verfahrensparameter bei der Herstellung des Gießkerns, wie der Zusammensetzung des Gießkerns, der Trocknungstemperatur, dem Restwasseranteil etc., nicht wirkungsvoll begegnet werden.

Der Erfindung liegt die Aufgabe zugrunde, einer Gießform, insbesondere einem Gießkern, mit einer ersten Binderkomponente auf der Basis von kondensierten Phosphaten eine erhöhte Biege- und Abriebfestigkeit zu verleihen und die Temperaturbeständigkeit zu erhöhen, dabei aber akzeptable Taktzeiten bei der Kernherstellung zu erhalten und keine oder nur geringe Mengen umweltschädlicher Stoffe freizusetzen. Sie ist ferner auf die Herstellung einer solchen Gießform gerichtet.

Erfindungsgemäß wird diese Aufgabe bei einer Gießform er eingangs genannten Art dadurch gelöst, dass der Binder als eine zweite Binderkomponente wenigstens ein Polyamin aufweist.

Überraschenderweise wurde gefunden, dass sich sowohl die Biege- als auch die Abriebfestigkeit einer Gießform oder eines Gießkerns aus einem wasserunlöslichen, partikelförmigen Material und einem Binder auf der Basis von kondensierten Phosphaten bereits durch den Zusatz nur geringer Mengen an Polyaminen signifikant erhöhen lassen, ohne die Wasserdispergierbarkeit des abgegossenen Gießkerns zu beeinträchtigen. Auf diese Weise lassen sich Biegefestigkeiten von mehr als 150 N/cm² erzielen, die ein Versagen des Gießkerns und hieraus resultierende fehlerhafte Gussstücke zuverlässig vermeiden. Zugleich wird die Abriebfestigkeit der Gießform bzw. des Gießkerns derart verbessert, dass Beeinträchtigungen des Gussstückes durch Sandpartikel praktisch ausgeschlossen sind.

Es wird vermutet, dass die polaren Aminogruppen der erfindungsgemäßen zweiten Binderkomponente auf der Basis von Polyaminen mit den polaren Phosphatgruppen der ersten Binderkomponente auf der Basis von kondensierten Phosphaten in Wechselwirkung treten und deren Bindereigenschaften dadurch verbessern. Mit "Polyaminen" sind in diesem Zusammenhang gesättigte oder ungesättigte, offenkettige oder cyclische organische Verbindungen mit mehreren primären, sekundären und/oder tertiären Aminogruppen, insbesondere in flüssiger Form, gemeint. Als wasserunlösliche, partikelförmige Materialien kommen insbesondere beliebige bekannte Formsande, z.B. Silica-, Zirkon-, Chromitsande oder dergleichen, oder auch andere temperaturbeständige Materialien, wie Aluminiumoxid, Aluminiumsilikat, Quarzglas etc. in feinpartikulärer Form, in Betracht. Selbstverständlich können auch weitere Binderkomponenten vorgesehen sein.

Während grundsätzlich auch niedermolekulare Polyamine, wie Ethylen-, Propylen-, Butylendiamine etc. sowie deren Kondensationsprodukte, als zweite Binderkomponente vorgesehen sein können, sieht eine bevorzugte Ausführung vor, dass das Polyamin aus der Gruppe der polymeren Polyamine gewählt ist. Hierunter haben sich insbesondere die Polyethylenimine, also verzweigte Polymere mit primären, sekundären und tertiären Aminogruppen, Polyvinylamine (Vinylamin-Polymere) und/oder deren Copolymere als besonders vorteilhaft erwiesen. So lässt sich beispielsweise die Biegefestigkeit eines Gießkerns aus einem Formsand und einem Binder auf der Basis von Natriumpolyphosphat durch den Zusatz von 0,1 Mass.-% Polyvinylamin bezogen auf den Formsand nahezu verdoppeln. Die polymeren Polyamine können insbesondere mit einer Molmasse zwischen etwa 400 g/mol und etwa 10⁷ g/mol vorgesehen sein. Nachstehend sind die chemischen Formeln für Polyvinylamin (I) und Polyethylenimin (II) beispielhaft wiedergegeben:

In bevorzugter Ausführung ist vorgesehen, dass das Polyamin einen Stickstoffanteil (N-Anteil) zwischen 1 und 35 Mass.-% N/Polymereinheit, vorzugsweise zwischen 10 und 33 Mass.-% N/Polymereinheit, insbesondere zwischen 20 und 33 Mass.-% N/Polymereinheit, aufweist. Besonders gute Biegefestigkeiten des Gießkern von über 200 N/cm² konnten insbesondere mit polymeren Polyaminen mit verhältnismäßig hoher Aminogruppendichte im Bereich von 30 Mass.-% N/Polymereinheit, z.B. mit Polyvinylaminen, welche einen Stickstoffanteil von bis zu 33 Mass.-% N/Polymereinheit aufweisen und insbesondere mit Polyvinylaminen mit einem hohen Anteil an freien Aminogruppen, erzielt werden.

Die Menge des als zweite Binderkomponente vorgesehenen Polyamins beträgt bevorzugt zwischen 0,001 und 1 Mass.-%, insbesondere zwischen 0,005 und 0,5 Mass.-%, Polyamin bezogen auf das partikelförmige Material. Sie richtet sich vornehmlich nach der Art des Polyamins, wobei die Menge des Polyamins im allgemeinen um so geringer sein kann, je höher die freie Aminogruppendichte des Polyamins ist, um die Bindereigenschaften hinsichtlich Biege- und Abriebfestigkeit zu verbessern.

Die erste Binderkomponente auf der Basis von kondensierten Phosphaten kann Polyphosphate, vorzugsweise Alkalimetallpolyphosphate, insbesondere Natriumpolyphosphat, und/oder Metaphosphate, vorzugsweise Alkalimetallmetaphosphate, insbesondere Natriummetaphosphate, z.B. Natriumhexametaphosphat, enthalten oder gänzlich hieraus bestehen. Des weiteren kann vorgesehen sein, dass die erste Binderkomponente ein Poly- und/oder Metaphosphatketten enthaltendes, wasserlösliches Phosphatglas enthält oder gänzlich hieraus besteht, wobei das Phosphatglas bevorzugt zwischen 58 und 75 Mass.-% Phosphorpentoxid (P₂O₅) und zwischen 25 und 42 Mass.-% Alkalimetalloxid, insbesondere Natriumoxid (Na₂O), aufweist. Die genannten Binder sind als solche bekannt und sorgen für ein schnelles und klumpenfreies Auflösen des Gießkerns, wenn dieser mit dem fertigen Gussstück in Wasser getaucht wird. Ein weiterer Vorteil dieser Binder liegt darin, dass sie schon bei verhältnismäßig geringem Feuchteanteil zu einer optimalen Vermischung mit dem Formsand führen und dabei eine hinreichende Anfangsfestigkeit des Gießkerns bzw. der Gießform gewährleisten, so dass nur sehr kurze Trocknungszeiten erforderlich und somit sehr kurze Taktzeiten zur Herstellung möglich sind.

Die Menge der ersten Binderkomponente auf der Basis von kondensierten Phosphaten beträgt zweckmäßig zwischen 0,25 und 25 Mass.-%, vorzugsweise zwischen 0,5 und 10 Mass.-%, bezogen auf das wasserunlösliche, partikelförmige Material.

In Weiterbildung ist die Erfindung gekennzeichnet durch mindestens einen Zuschlagstoff, vorzugsweise in Form von Sulfaten, Carbonaten und/oder Nitraten aus der Gruppe der Alkalimetalle und/oder Erdalkalimetalle, wie Alkalimetallcarbonate, insbesondere Natriumcarbonat (Na₂CO₃). Überraschenderweise wurde gefunden, dass ein solcher Zuschlagstoff zu einer wesentlichen Verbesserung der Temperaturbeständigkeit der Gießform bzw. des Gießkerns auf einen Wert über 800°C beiträgt, so dass das Gießen von Legierungen mit relativ hohem Schmelzpunkt, z.B. Aluminiumlegierungen, sowie von thermoplastischen Kunststoffen aus hochschmelzenden Polymeren möglich wird, ohne dass Deformationen der Gießform bzw. des Gießkerns beim Gießvorgang auftreten. Ferner wurde festgestellt, dass ein Anteil an Alkalimetallcarbonaten die Dispergierbarkeit des Gießkerns in Wasser erhöht und die Entkernung des fertigen Gussstücks somit erleichtert. Je nach der geforderten Temperaturbeständigkeit sind zweckmäßig zwischen 20 und 90 Mass.-%, insbesondere zwischen 30 und 85 Mass.-%, Alkalimetallcarbonat bezogen auf die erste Binderkomponente auf der Basis von kondensierten Phosphaten vorgesehen.

Zusätzlich zu dem wasserunlöslichen, partikelförmigen Material, wie Formsand, dem sowohl kondensierte Phosphate als auch Polyamine enthaltenden Binder und gegebenenfalls dem Zuschlagstoff, insbesondere den Alkalimetallcarbonaten, enthält die Formstoffmischung für die Gießform bzw. den Gießkern in der Regel noch einen Feuchtigkeitsanteil zwischen 0,01 und 35 Mass.-%, insbesondere zwischen 0,1 und 5 Mass.-%. Nach der Trocknung beträgt der Feuchtigkeitsanteil der Gießform bzw. des Gießkerns in der Regel etwa 0,01 Mass.-% oder weniger.

Das erfindungsgemäße Verfahren ist dadurch gekennzeichnet, dass eine zweite Binderkomponente auf der Basis wenigstens eines Polyamins zugesetzt wird. Dabei werden vorzugsweise die oben beschriebenen Arten an erster und zweiter Binderkomponente und gegebenenfalls an Zuschlagstoffen in der oben beschriebenen Menge eingesetzt.

Eine bevorzugte Ausführung sieht vor, dass die zweite Binderkomponente in flüssiger Form mit dem partikelförmigen Material in Kontakt gebracht und sodann die erste Binderkomponente in trockener Form beigemischt wird, wobei der Mischung Wasser zugesetzt wird. Die zweite Binderkomponente kann dabei in der Flüssigphase oder auch als insbesondere wässrige Lösung vorliegen. Sofern ein Zuschlagstoff, wie Alkalimetallcarbonate, erwünscht ist, kann dieser in dem der Mischung zugesetzten Wasser gelöst und die Lösung der Mischung zugesetzt werden.

Eine andere bevorzugte Ausführung sieht vor, dass die erste Binderkomponente trocken mit dem partikelförmigen Material gemischt und sodann eine wässrige Lösung mit der zweiten Binderkomponente zugesetzt wird, wobei auch hier, falls erwünscht, der Zuschlagstoff vor dem Zusetzen der Lösung in dieser gelöst werden kann.

Alternativ ist es möglich, dass der Binder und gegebenenfalls der Zuschlagstoff in Wasser gelöst und die Lösung mit dem partikelförmigen Material in Kontakt gebracht wird. In jedem Fall sollte eine möglichst homogene Verteilung des wasserlöslichen Binders und gegebenenfalls des Zuschlagstoffs mit dem partikelförmigen Material erzielt werden.

Zweckmäßig werden bis zu 35 Mass.-% Wasser bezogen auf das partikelförmige Material zugesetzt und wird die Gießform bzw. der Gießkern nach der Formgebung z.B. bis auf eine Restfeuchte von etwa 0,01 Mass.-% bezogen auf das partikelförmige Material getrocknet. Die eingesetzte Wassermenge wird vorzugsweise möglichst gering gehalten, um für kurze Taktzeiten bei der Herstellung zu sorgen, die wiederum maßgeblich von der Trocknungszeit abhängen. Andererseits lässt sich die Biegefestigkeit der Gießform bzw. des Gießkerns durch den Wasseranteil in gewissen Grenzen beeinflussen und sorgt der Wasseranteil für die erforderliche Fließfähigkeit der Mischung beim Einschießen in den Formkasten. Es hat sich als vorteilhaft erwiesen, zwischen 0,1 und 5 Mass.-%, insbesondere zwischen etwa 0,1 und 3 Mass.-%, Wasser bezogen auf das partikelförmige Material zuzusetzen, um für kurze Taktzeiten bei einer zufriedenstellenden Fließfähigkeit der Formstoffmischung zu sorgen.

In Weiterbildung ist vorgesehen, dass die Mischung zunächst bis auf eine vorgegebene Restfeuchte getrocknet, der Mischung sodann wieder Wasser zugesetzt und die Mischung geformt wird, wobei zumindest ein Teil des zugesetzten freien Wassers wieder entfernt wird. Die Mischung kann dabei vorzugsweise zunächst bis auf eine vorgegebene Restfeuchte von etwa 0,1 Mass.-% getrocknet werden. Auf diese Weise lassen sich die Taktzeiten zur Herstellung der erfindungsgemäßen Gießform bzw. des Gießkerns weiter verringern, indem der Gesamtanteil des zugesetzten Wassers reduziert werden kann.

Ferner ist die bis auf eine vorgegebene Restfeuchte getrocknete Formstoffmischung gut lagerfähig und durch das erneute Zusetzen von Wasser leicht verarbeitbar. Auch in diesem Fall wird die Gießform bzw. der Gießkern nach der Formgebung zweckmäßig bis auf eine Restfeuchte von etwa 0,01 Mass.-% bezogen auf das partikelförmige Material getrocknet.

Nachstehend ist die Erfindung anhand von Ausführungsbeispielen unter Bezugnahme auf die Zeichnungen näher erläutert. Dabei zeigen:
- Fig. 1: ein Diagramm zur Veranschaulichung der Biegefestigkeit σ eines Gießkerns mit einem Natriumpolyphosphatbinder ohne Zusatz von Polyaminen (A) und mit Zusatz von 0,1 Mass.-% Polyvinylamin (B) zu verschiedenen Standzeiten t;
- Fig. 2: ein Vergleichsdiagramm zur Veranschaulichung der Biegefestigkeit σ eines Gießkerns mit einem Binder ausschließlich aus Polyvinylamin zu verschiedenen Standzeiten t;
- Fig. 3: ein Diagramm zur Veranschaulichung der Biegefestigkeit σ eines Gießkerns der Zusammensetzung (B) gemäß Fig. 1, welcher zusätzlich einen Zuschlagstoff in Form von Natriumcarbonat enthält, zu verschiedenen Standzeiten t;
- Fig. 4: ein Diagramm zur Veranschaulichung der Biegefestigkeit σ eines Gießkerns der Zusammensetzung gemäß Fig. 3 nach verschiedenen Lagerzeiten t₁ der Formstoffmischung und nach verschiedenen Standzeiten t₂;
- Fig. 5: ein Diagramm zur Veranschaulichung der Biegefestigkeit σ je eines Gießkerns mit einem Binder aus Natriumpolyphosphat und verschiedenen Polyaminen mit unterschiedlicher Aminogruppendichte (A, B, C, D, E) zu verschiedenen Standzeiten t und
- Fig. 6: ein Diagramm zur Veranschaulichung der Biegefestigkeit σ je eines Gießkerns mit den Zusammensetzungen (A, B, C, D, E) gemäß Fig. 5 nach verschiedenen Lagerzeiten t₁ der Formstoffmischung und nach verschiedenen Standzeiten t₂.

### Beispiel 1:

Es wurden jeweils Gießkerne mit den folgenden Zusammensetzungen hergestellt.

### Zusammensetzung A:

- Formsand,
- 2 Mass.-% Natriumpolyphosphat bezogen auf den Formsand (Binder),
- 1,4 Mass.-% Feuchtigkeit bezogen auf den Formsand;

### Zusammensetzung B:

- Formsand,
- 2 Mass.-% Natriumpolyphosphat (Binderkomponente 1) bezogen auf den Formsand
- 0,1 Mass.-% flüssiges Polyvinylamin (Binderkomponente 2) bezogen auf den Formsand,
- 1,4 Mass.-% Feuchtigkeit bezogen auf den Formsand.

Zur Herstellung des Gießkerns gemäß Zusammensetzung A wurde dem Formsand der Binder trocken beigemischt. Zur Herstellung des Gießkerns gemäß Zusammensetzung B wurde die zweite Binderkomponente in gelöster Form homogen mit dem Formsand vermischt und der Mischung sodann die erste Binderkomponente trocken beigemischt. Anschließend wurden jeweils ca. 1,4 Mass.-% Wasser bezogen auf den Formsand zugesetzt. Die Formstoffmischung wurde jeweils in einen Kernkasten eingeschossen und bis auf eine Restfeuchte von etwa 0,01 Mass.-% getrocknet. Die derart erzeugten Gießkerne wurden nach unterschiedlichen Standzeiten t auf ihre Biegefestigkeit σ untersucht.

Wie aus Fig. 1 ersichtlich, betrug die Biegefestigkeit σ der Zusammensetzung A ausschließlich mit einem herkömmlichen Natriumpolyphosphatbinder unmittelbar nach der Trocknung (t = 0) etwa 80 N/cm². Nach etwa zwei Stunden (t = 120 min) stellte sich eine im wesentlichen konstante Biegefestigkeit σ von etwa 100 N/cm² ein. Demgegenüber betrug die Biegefestigkeit der Zusammensetzung B, welche zusätzlich zu der ersten Binderkomponente in Form von Natriumpolyphosphat geringe Mengen einer zweiten Binderkomponente in Form von Polyvinylamin enthielt, unmittelbar nach der Trocknung (t = 0) bereits mehr als 150 N/cm², wobei sich nach etwa vier Stunden (t = 240 min) eine im wesentlichen konstante Biegefestigkeit von mehr als 200 N/cm² eingestellt hat.

Folglich kann die Biegefestigkeit des Gießkerns durch den Zusatz nur geringer Mengen (0,1 Mass.-% bezogen auf den Formsand) an Polyvinylamin praktisch verdoppelt werden.

### Beispiel 2:

Als Vergleichsversuch wurden auf die vorbeschriebene Weise Gießkerne hergestellt, wobei als Binder ausschließlich Polyvinylamin eingesetzt wurde. Die erhaltenen Gießkerne wurden sodann nach unterschiedlichen Standzeiten t auf ihre Biegefestigkeit σ untersucht.

Wie aus Fig. 2 ersichtlich, ergab sich unmittelbar nach der Trocknung (t = 0) eine hohe Biegefestigkeit von mehr als 250 N/cm², welche nach etwa zwei Stunden (t = 120 min) auf einen Wert im Bereich von 100 N/cm² abgefallen ist. Ferner wurde festgestellt, dass, die Kerne mit zunehmender Lagerzeit der Formstoffmischung vor Einschießen in den Kernkasten und Trocknen ein elastisches Verhalten aufweisen, was zu Deformationen der Kerne beim Gießvorgang führen kann. Folglich erweist sich reines Polyvinylamin als Binder für den Formsand als wenig geeignet.

### Beispiel 3:

Der Zusammensetzung B gemäß Beispiel 1 (Formsand, 2 Mass.-% Natriumpolyphosphat (Binderkomponente 1), 0,1 Mass.-% flüssiges Polyvinylamin (Binderkomponente 2) und 1,4 Mass.-% Feuchtigkeit jeweils bezogen auf den Formsand) wurde zur Erhöhung der Temperaturbeständigkeit zusätzlich Natriumcarbonat (Na₂CO₃) als Zuschlagstoff zugesetzt. Aus der erhaltenen Formstoffmischung wurden auf die vorbeschriebene Weise Gießkerne hergestellt und diese nach verschiedenen Standzeiten t auf ihre Biegefestigkeit σ untersucht.

Wie der Fig. 3 zu entnehmen ist, ergab sich unmittelbar nach der Trocknung (t = 0) eine Biegefestigkeit von mehr als 200 N/cm², die kurzzeitig (t = 10 min) etwas absank und sich nach etwa zwei Stunden (t = 120 min) auf einen im wesentlichen konstanten Wert oberhalb 200 N/cm² einstellte, welcher der Biegefestigkeit eines Gießkerns ohne den Zusatz von Na₂CO₃, aber mit ansonsten entsprechender Zusammensetzung (vgl. Zusammensetzung B der Fig. 1), entspricht.

Das Beispiel zeigt, dass die Biegefestigkeit des Gießkerns durch den Zusatz von Na₂CO₃ nicht beeinträchtigt wird. Der Zusatz von Na₂CO₃ verleiht dem Gießkern jedoch eine erheblich bessere Temperaturbeständigkeit, so dass dieser beispielsweise zur Herstellung von Aluminiumgussteilen mit einer Gießtemperatur von über 800°C geeignet ist, wobei Verformungen des Gießkerns während des Gießvorgangs sicher und zuverlässig vermieden werden. Überdies erhöht der Zusatz von Na₂CO₃ die Wasserlöslichkeit des Gießkerns, so dass die Entkernung des fertigen Gussteils erleichtert wird.

### Beispiel 4:

Zur Untersuchung der Lagerfähigkeit der Formstoffmischung für einen Gießkern gemäA Beispiel 3 wurden Formsand, 2 Mass.-% Natriumpolyphosphat (Binderkomponente 1) und 0,1 Mass.-% flüssiges Polyvinylamin (Binderkomponente 2), jeweils bezogen auf den Formsand, sowie Natriumcarbonat (Na₂CO₃) mit ca. 1,4 Mass.-% Wasser bezogen auf den Formsand homogen gemischt. Die derart gebildete Formstoffmischung wurde nach verschiedenen Lagerzeiten t₁ von 0, 1, 2 und 3 h in einen Kernkasten eingeschossen und bis auf eine Restfeuchte von etwa 0,01 Mass.-% bezogen auf den Formsand getrocknet. Es wurde die Biegefestigkeit σ nach verschiedenen Standzeiten t₂, nämlich einerseits unmittelbar nach dem Trocknen (t₂ = 0), andererseits nach einem Tag (t₂ = 24 h) bestimmt.

Wie aus Fig. 4 ersichtlich, ergaben sich für Lagerzeiten t₁ der Formstoffmischung zwischen einer Stunde und drei Stunden nur geringfügig schlechtere Biegefestigkeiten im Bereich knapp unterhalb 200 N/cm² als bei sofortigem Einschießen (t₁ = 0) der Mischung in den Kernkasten, was eine Biegefestigkeit von etwa 220 N/cm² ergab. Die Biegefestigkeit des Gießkerns unmittelbar nach dem Trocknen (t₂ = 0) entsprach in allen Fällen etwa der Biegefestigkeit nach einer Standzeit von einem Tag (t₂ = 24 h), was mit dem in Fig. 3 gezeigten Verlauf der Biegefestigkeit korrespondiert.

Das Beispiel macht deutlich, dass die Formstoffmischung eine gute Lagerfähigkeit ausweist und noch mehrere Stunden nach dem Mischvorgang unter Bildung des Gießkerns getrocknet werden kann.

### Beispiel 5:

Es wurden jeweils Gießkerne mit den folgenden Zusammensetzungen hergestellt:
- Formsand,
- 2 Mass.-% Natriumpolyphosphat bezogen auf den Formsand,
- 0,1 Mass.-% eines Polyamins bezogen auf den Formsand,
- 1,4 Mass.-% Feuchtigkeit.

Als Polyamine wurden einerseits verschiedene Polyethylenimine (A, B) eingesetzt, nämlich mit Wasser modifizierte Polyethylenimine mit einer Molmasse von etwa 2000 g/mol (A) bzw. 750.000 g/mol (B). Andererseits wurden Polyvinylamine (C, D, E) mit einer Molmasse von etwa 400.000 g/mol eingesetzt, welche sich durch den Anteil an freien Aminogruppen unterscheiden, der wiederum mit dem Hydrolysegrad korrespondiert. Das Polyvinylamin (C) weist den höchsten Hydrolysegrad, das Polyvinylamin (E) einen demgegenüber geringeren Hydrolysegrad und das Polyvinylamin (D) den niedrigsten Hydrolysegrad der Polyvinylamine (C, D, E) auf.

Die Herstellung der Gießkerne geschah nach dem in Beispiel 1 beschriebenen Verfahren. Anschließend wurden die derart erzeugten Gießkerne nach unterschiedlichen Standzeiten t auf ihre Biegefestigkeit σ untersucht.

Fig. 5 zeigt, dass die besten Biegefestigkeiten mit dem Polyvinylamin (C) mit hohem Anteil an freien Aminogruppen erzielt werden konnten. Es wird vermutet, dass die freien Aminogruppen des Polyvinylamin mit den Phosphatgruppen des Natriumpolyphosphates in Wechselwirkung treten und dessen Bindereigenschaften verbessern. Aus Fig. 5 wird ferner deutlich, dass nach einer Standzeit von etwa zwei Stunden (t = 120 min) eine im wesentlichen konstante Biegefestigkeit erreicht werden konnte, die im Falle des Polyvinylamins (C) wenigstens 200 N/cm² betrug.

### Beispiel 6:

Zur Untersuchung der Lagerfähigkeit der Zusammensetzungen (A, B, C, D, E) für einen Gießkern gemäß Beispiel 5 wurden die Formstoffmischungen nach verschiedenen Lagerzeiten t₁ von 0, 1, 2 und 3 h in einen Kernkasten eingeschossen und getrocknet. Es wurde die Biegefestigkeit σ nach verschiedenen Standzeiten t₂, nämlich einerseits unmittelbar nach dem Trocknen (t₂ = 0), andererseits nach einem Tag (t₂ = 24 h) ermittelt.

Wie der Fig. 6 zu entnehmen ist, ergaben sich für die Biegefestigkeit des Gießkerns die besten Werte nach einer Lagerzeit t₁ der Formstoffmischung von einer Stunde, wobei die Mischung unter Erhalt einer demgegenüber nur geringfügigen schlechteren Biegefestigkeit auch sofort oder mindestens drei Stunden nach Mischen der Einzelkomponente verarbeitbar war, so dass auch hier eine gute Lagerfähigkeit festgestellt werden konnte. Als am geeignetsten hat sich in allen Fällen das Polyvinylamin (C) mit einem hohen Anteil an freien Aminogruppen erwiesen. Nach einer Standzeit des Gießkerns von einem Tag (t₂ = 24 h) stellte sich jeweils eine gegenüber der Biegefestigkeit unmittelbar nach Trocknen der Mischung (t₂ = 0) verbessere Biegefestigkeit ein, was mit dem in Fig. 5 dargestellten Verlauf der Biegefestigkeit korrespondiert.

Die Beispiele machen deutlich, dass durch den Zusatz von geringen Mengen an Polyaminen als zusätzliche Binderkomponente zu einem herkömmlichen Binder auf der Basis von Natriumpolyphosphat die Biegefestigkeit des Gießkerns signifikant erhöht werden kann, wobei die Biegefestigkeit auch durch den Zusatz eines Zuschlagsstoffs in Form von Natriumcarbonat zur Verbesserung der Temperaturbeständigkeit des Gießkerns nicht beeinträchtigt wird. Die Mischung weist eine gute Lagerfähigkeit und Wasserlöslichkeit und folglich eine einwandfreie Verarbeitbarkeit auf.

## Patentansprüche

1. Wasserdispergierbare Gießform, insbesondere Gießkern, zur Herstellung von Gussstücken, enthaltend
- ein wasserunlösliches, partikelförmiges Material, insbesondere Formsand;
- einen Binder, welcher als eine erste Binderkomponente wenigstens ein kondensiertes Phosphat aufweist,
**dadurch gekennzeichnet, dass** der Binder als eine zweite Binderkomponente wenigstens ein Polyamin aufweist.

2. Gießform nach Anspruch 1, **dadurch gekennzeichnet, dass** das Polyamin aus der Gruppe der polymeren Polyamine gewählt ist.

3. Gießform nach Anspruch 1 oder 2, **dadurch gekennzeichnet, dass** das Polyamin aus der Gruppe der Polyethylenimine, Polyvinylamine und/oder deren Copolymere gewählt ist.

4. Gießform nach Anspruch 2 oder 3, **dadurch gekennzeichnet, dass** das Polyamin einen Stickstoffanteil zwischen 1 und 35 Mass.-% N/Polymereinheit aufweist.

5. Gießform nach einem der Ansprüche 2 bis 4, **dadurch gekennzeichnet, dass** das Polyamin einen Stickstoffanteil zwischen 10 und 33 Mass.-% N/Polymereinheit aufweist.

6. Gießform nach einem der Ansprüche 2 bis 5, **dadurch gekennzeichnet, dass** das Polyamin einen Stickstoffanteil zwischen 20 und 33 Mass.-% N/Polymereinheit aufweist.

7. Gießform nach einem der Ansprüche 1 bis 6, **dadurch gekennzeichnet, dass** zwischen 0,001 und 1 Mass.-% Polyamin bezogen auf das partikelförmige Material vorgesehen sind.

8. Gießform nach einem der Ansprüche 1 bis 7, **dadurch gekennzeichnet, dass** zwischen 0,005 und 0,5 Mass.-% Polyamin bezogen auf das partikelförmige Material vorgesehen sind.

9. Gießform nach einem der Ansprüche 1 bis 8, **dadurch gekennzeichnet, dass** die erste Binderkomponente ein Polyphosphat enthält oder gänzlich hieraus besteht.

10. Gießform nach Anspruch 9, **dadurch gekennzeichnet, dass** das Polyphosphat ein Alkalimetallpolyphosphat, insbesondere Natriumpolyphosphat, ist.

11. Gießform nach einem der Ansprüche 1 bis 8, **dadurch gekennzeichnet, dass** die erste Binderkomponente ein Metaphosphat enthält oder gänzlich hieraus besteht.

12. Gießform nach Anspruch 11, **dadurch gekennzeichnet, dass** das Metaphosphat ein Alkalimetallmetaphosphat, insbesondere Natriummetaphosphat, ist.

13. Gießform nach einem der Ansprüche 1 bis 8, **dadurch gekennzeichnet, dass** die erste Binderkomponente ein Poly- und/oder Metaphosphatketten enthaltendes, wasserlösliches Phosphatglas enthält oder gänzlich hieraus besteht.

14. Gießform nach Anspruch 13, **dadurch gekennzeichnet, dass** das Phosphatglas zwischen 58 und 75 Mass.-% Phosphorpentoxid (P₂O₅) und zwischen 25 und 42 Mass.-% Alkalimetalloxid, insbesondere Natriumoxid (Na₂O), aufweist.

15. Gießform nach einem der Ansprüche 1 bis 14, **dadurch gekennzeichnet, dass** zwischen 0,25 und 25 Mass.-% der ersten Binderkomponente bezogen auf das partikelförmige Material vorgesehen sind.

16. Gießform nach einem der Ansprüche 1 bis 15, **dadurch gekennzeichnet, dass** zwischen 0,5 und 10 Mass.-% der ersten Binderkomponente bezogen auf das partikelförmige Material vorgesehen sind.

17. Gießform nach einem der Ansprüche 1 bis 16, **gekennzeichnet durch** mindestens einen Zuschlagstoff, vorzugsweise in Form von Sulfaten, Carbonaten und/oder Nitraten aus der Gruppe der Alkalimetalle und/oder Erdalkalimetalle, wie Alkalimetallcarbonate, insbesondere Natriumcarbonat (Na₂CO₃).

18. Gießform nach Anspruch 17, **dadurch gekennzeichnet, dass** zwischen 20 und 90 Mass.-% Alkalimetallcarbonat bezogen auf die erste Binderkomponente vorgesehen sind.

19. Gießform nach Anspruch 17 oder 18, **dadurch gekennzeichnet, dass** zwischen 30 und 85 Mass.-% Alkalimetallcarbonat bezogen auf die erste Binderkomponente vorgesehen sind.

20. Gießform nach einem der Ansprüche 1 bis 19, **gekennzeichnet durch** einen Feuchtigkeitsanteil der Formstoffmischung zwischen 0,01 und 35 Mass.-% bezogen auf das partikelförmige Material.

21. Gießform nach Anspruch 20, **dadurch gekennzeichnet, dass** der Feuchtigkeitsanteil der Formstoffmischung zwischen 0,1 und 5 Mass.-% bezogen auf das partikelförmige Material beträgt.

22. Verfahren zur Herstellung einer wasserdispergierbaren Gießform, insbesondere Gießkern, zur Herstellung von Gussstücken, indem ein wasserunlösliches, partikelförmiges Material, insbesondere Formsand, mit einem Binder, welcher als eine erste Binderkomponente wenigstens ein kondensiertes Phosphat aufweist, unter Zugabe von Wasser gemischt, die Mischung geformt und zumindest ein Teil des zugesetzten freien Wassers entfernt wird, **dadurch gekennzeichnet, dass** eine zweite Bindetkomponente auf der Basis wenigstens eines Polyamins zugesetzt wird.

23. Verfahren nach Anspruch 22, **dadurch gekennzeichnet, dass** ein Polyamin nach einem der Ansprüche 2 bis 6 eingesetzt wird.

24. Verfahren nach Anspruch 22 oder 23, **dadurch gekennzeichnet, dass** das Polyamin in einer Menge zwischen 0,001 und 1 Mass.-%, insbesondere zwischen 0,005 und 0,5 Mass.-%, bezogen auf das partikelförmige Material eingesetzt wird.

25. Verfahren nach einem der Ansprüche 22 bis 24, **dadurch gekennzeichnet, dass** eine erste Binderkomponente nach einem der Ansprüche 9 bis 14 eingesetzt wird.

26. Verfahren nach einem der Ansprüche 22 bis 25, **dadurch gekennzeichnet, dass** die erste Binderkomponente in einer Menge zwischen 0,25 und 25 Mass.-%, insbesondere zwischen 0,5 und 10 Mass.-%, bezogen auf das partikelförmige Material eingesetzt wird.

27. Verfahren nach einem der Ansprüche 22 bis 26, **dadurch gekennzeichnet, dass** mindestens ein Zuschlagstoff vorzugsweise Form von Sulfaten, Carbonaten und/oder Nitraten aus der Gruppe der Alkalimetalle und/oder Erdalkalimetalle, wie Alkalimetallcarbonate, insbesondere Natriumcarbonat (Na₂CO₃), eingesetzt wird.

28. Verfahren nach Anspruch 27, **dadurch gekennzeichnet, dass** das Alkalimetallcarbonat in einer Menge zwischen 20 und 90 Mass.-%, insbesondere zwischen 30 und 85 Mass.-%, bezogen auf die erste Binderkomponente eingesetzt wird.

29. Verfahren nach einem der Ansprüche 22 bis 28, **dadurch gekennzeichnet, dass** die zweite Binderkomponente in flüssiger Form mit dem partikelförmigen Material in Kontakt gebracht und sodann die erste Binderkomponente in trockener Form beigemischt wird, wobei der Mischung Wasser zugesetzt wird.

30. Verfahren nach Anspruch 27, **dadurch gekennzeichnet, dass** der Zuschlagstoff in Wasser gelöst und die Lösung der Mischung zugesetzt wird.

31. Verfahren nach einem der Ansprüche 22 bis 28, **dadurch gekennzeichnet, dass** die erste Binderkomponente trocken mit dem partikelförmigen Material gemischt und sodann eine wässrige Lösung mit der zweiten Binderkomponente zugesetzt wird.

32. Verfahren nach Anspruch 31, **dadurch gekennzeichnet, dass** ein Zuschlagstoff vor dem Zusetzen der Lösung in dieser gelöst wird.

33. Verfahren nach Anspruch 27 oder 28, **dadurch gekennzeichnet, dass** alle Binderkomponenten und gegebenenfalls ein Zuschlagstoff in Wasser gelöst werden und die Lösung mit dem partikelförmigen Material in Kontakt gebracht wird.

34. Verfahren nach einem der Ansprüche 22 bis 33, **dadurch gekennzeichnet, dass** bis zu 35 Mass.-% Wasser bezogen auf das partikelförmige Material zugesetzt werden.

35. Verfahren nach einem der Ansprüche 22 bis 34, **dadurch gekennzeichnet, dass** die Mischung zunächst bis auf eine vorgegebene Restfeuchte getrocknet, der Mischung sodann wieder Wasser zugesetzt und die Mischung geformt wird, wobei zumindest ein Teil des zugesetzten freien Wassers wieder entfernt wird.

36. Verfahren nach Anspruch 35, **dadurch gekennzeichnet, dass** die Mischung zunächst bis auf eine vorgegebene Restfeuchte von etwa 0,1 Mass.-% getrocknet wird.

## Claims

1. Water-dispersible casting mould, particularly core, for the manufacture of castings, comprising
- a water-insoluble, particulate material, particularly moulding sand,
- a binder, having as a first binder component at least one condensed phosphate,
wherein the binder has as a second binder
component at least one polyamine.

2. Mould according to claim 1, wherein the polyamine is chosen from the group of polymeric polyamines.

3. Mould according to claim 1 or 2, wherein the polyamine is chosen from the group of polyethylene imines, polyvinyl amines and/or their copolymers.

4. Mould according to claims 2 or 3, wherein the polyamine has a nitrogen proportion between 1 and 35 wt.% N/polymer unit.

5. Mould according to one of the claims 2 to 4, wherein the polyamine has a nitrogen proportion between 10 and 33 wt.% N/polymer unit.

6. Mould according to one of the claims 2 to 5, wherein the polyamine has a nitrogen proportion between 20 and 33 wt.% N/polymer unit.

7. Mould according to one of the claims 1 to 6, wherein there are between 0.001 and 1 wt.% polyamine, based on the particulate material.

8. Mould according to one of the claims 1 to 7, wherein there are between 0.005 and 0.5 wt.% polyamine, based on the particulate material.

9. Mould according to one of the claims 1 to 8, wherein the first binder component comprises or entirely consists of a polyphosphate.

10. Mould according to claim 9, wherein the polyphosphate is an alkali metal polyphosphate, particularly sodium polyphosphate.

11. Mould according to one of the claims 1 to 8, wherein the first binder component comprises or entirely consists of a metaphosphate.

12. Mould according to claim 11, wherein the metaphosphate is an alkali metal metaphosphate, particularly sodium metaphosphate.

13. Mould according to one of the claims 1 to 8, wherein the first binder component comprises or entirely consists of a polyphosphate and/or metaphosphate chain-containing, water-soluble phosphate glass.

14. Mould according to claim 13, wherein the phosphate glass contains between 58 and 75 wt.% phosphorus pentoxide (P₂O₅) and between 25 and 42 wt.% alkali metal oxide, particularly sodium oxide (Na₂O).

15. Mould according to one of the claims 1 to 14, wherein there are between 0.25 and 27 wt.% of the first binder component, based on the particulate material.

16. Mould according to one of the claims 1 to 15, wherein there are between 0.5 and 10 wt.% of the first binder component, based on the particulate material.

17. Mould according to one of the claims 1 to 16, wherein by at least one flux, preferably in the form of sulphates, carbonates and/or nitrates from the group of alkali metals and/or alkaline earth metals, such as alkali metal carbonates, particularly sodium carbonate (Na₂CO₃).

18. Mould according to claim 17, wherein there are between 20 and 90 wt.% alkali metal carbonate, based on the first binder component.

19. Mould according to claim 17 or 18, wherein there are between 30 and 85 wt.% alkali metal carbonate, based on the first binder component.

20. Mould according to one of the claims 1 to 19, wherein by a moisture proportion of the moulding material mixture between 0.01 and 35 wt.%, based on the particulate material.

21. Mould according to claim 20, wherein the moisture proportion of the moulding material mixture is between 0.1 and 5 wt.%, based on the particulate material.

22. Method for the manufacture of a water-dispersible casting mould, particularly core, for the manufacture of castings, in that a water-insoluble, particulate material, particularly moulding sand, is mixed, accompanied by the addition of water, with a binder having as a first binder component at least one condensed phosphate, the mixture is moulded and at least part of the added free water is removed, wherein a second binder component based on at least one polyamine is added.

23. Method according to claim 22, wherein a polyamine according to one of the claims 2 to 6 is added.

24. Method according to claim 22 or 23, wherein the polyamine is used in a quantity between 0.001 and 1 wt.%, particularly between 0.005 and 0.5 wt.%, based on the particulate material.

25. Method according to one of the claims 22 to 24, wherein a first binder component according to one of the claims 9 to 14, is used.

26. Method according to one of the claims 22 to 25, wherein the first binder component is used in a quantity between 0.25 and 25 wt.%, particularly between 0.5 and 10 wt.%, based on the particulate material.

27. Method according to one of the claims 22 to 26, wherein use is made of at least one flux, preferably in the form of sulphates, carbonates and/or nitrates from the group of alkali metals and/or alkaline earth metals, such as alkali metal carbonates, particularly sodium carbonate (Na₂CO₃).

28. Method according to claim 27, wherein the alkali metal carbonate is used in a quantity between 20 and 90 wt.%, particularly between 30 and 85 wt.%, based on the first binder component.

29. Method according to one of the claims 22 to 28, wherein the second binder component in liquid form is brought into contact with the particulate material and then the first binder component is admixed in dry form, water being added to the mixture.

30. Method according to claim 27, wherein the flux is dissolved in water and the solution is added to the mixture.

31. Method according to one of the claims 22 to 28, wherein the first binder component is mixed dry with the particulate material and then an aqueous solution is added with the second binder component.

32. Method according to claim 31, wherein prior to the addition of the solution, a flux is dissolved in the latter.

33. Method according to claim 27 or 28, wherein all the binder components and optionally a flux are dissolved in water and the solution is contacted with the particulate material.

34. Method according to one of the claims 22 to 33, wherein up to 35 wt.% water, based on the particulate material, are added.

35. Method according to one of the claims 22 to 34, wherein the mixture is initially dried to a predetermined residual moisture content, the mixture is then again mixed with water and the mixture is moulded and at least part of the added free water is removed again.

36. Method according to claim 35, wherein the mixture is initially dried to a predetermined residual moisture content of approximately 0.1 wt.%.

## Revendications

1. Moule dispersable dans l'eau, en particulier noyau de moule, pour la production de pièces coulées, comprenant
. un matériau particulaire insoluble dans l'eau, en particulier du sable de moulage ;
. un liant, présentant comme premier agent de liaison au moins un phosphate condensé,
**caractérisé en ce que** le liant présente comme deuxième agent de liaison au moins une polyamine.

2. Moule selon la revendication 1, **caractérisé en ce que** la polyamine est choisie dans le groupe des polyamines polymères.

3. Moule selon la revendication 1 ou 2, **caractérisé en ce que** la polyamine est choisie dans le groupe des polyéthylène-imines, des polyvinylamines et/ou de leurs copolymères.

4. Moule selon la revendication 2 ou 3, **caractérisé en ce que** la polyamine présente une teneur en azote comprise entre 1 et 35 % en masse d'azote par unité de polymère.

5. Moule selon l'une quelconque des revendications 2 à 4, **caractérisé en ce que** la polyamine présente une teneur en azote comprise entre 10 et 33 % en masse d'azote par unité de polymère.

6. Moule selon l'une quelconque des revendications 2 à 5, **caractérisé en ce que** la polyamine présente une teneur en azote comprise entre 20 et 33 % en masse d'azote par unité de polymère.

7. Moule selon l'une quelconque des revendications 1 à 6, **caractérisé en ce que** l'on prévoit entre 0,001 et 1 % en masse de polyamine par rapport au matériau particulaire.

8. Moule selon l'une quelconque des revendications 1 à 7, **caractérisé en ce que** l'on prévoit entre 0,005 et 0,5 % en masse de polyamine par rapport au matériau particulaire.

9. Moule selon l'une quelconque des revendications 1 à 8, **caractérisé en ce que** le premier agent de liaison contient un polyphosphate ou en est entièrement composé.

10. Moule selon la revendication 9, **caractérisé en ce que** le polyphosphate est un polyphosphate de métal alcalin, en particulier un polyphosphate de sodium.

11. Moule selon l'une quelconque des revendications 1 à 8, **caractérisé en ce que** le premier agent de liaison contient un métaphosphate ou en est entièrement composé.

12. Moule selon la revendication 11, **caractérisé en ce que** le métaphosphate est un métaphosphate de métal alcalin, en particulier un métaphosphate de sodium.

13. Moule selon l'une quelconque des revendications 1 à 8, **caractérisé en ce que** le premier agent de liaison comporte un verre phosphaté soluble dans l'eau contenant des chaînes de polyphosphates et/ou de métaphosphates ou en est entièrement composé.

14. Moule selon la revendication 13, **caractérisé en ce que** le verre phosphaté présente entre 58 et 75 % en masse d'anhydride phosphorique (P₂O₅) et entre 25 et 42 % en masse d'oxyde de métal alcalin, en particulier d'oxyde de sodium (Na₂O).

15. Moule selon l'une quelconque des revendications 1 à 14, **caractérisé en ce que** l'on prévoit entre 0,25 et 25 % en masse de premier agent de liaison par rapport au matériau particulaire.

16. Moule selon l'une quelconque des revendications 1 à 15, **caractérisé en ce que** l'on prévoit entre 0,5 et 10 % en masse de premier agent de liaison par rapport au matériau particulaire.

17. Moule selon l'une quelconque des revendications 1 à 16, **caractérisé par** au moins un composé additionnel, de préférence sous la forme de sulfates, de carbonates et/ou de nitrates du groupe des métaux alcalins et/ou des métaux alcalinoterreux, tels que des carbonates de métaux alcalins, en particulier le carbonate de sodium (Na₂CO₃).

18. Moule selon la revendication 17, **caractérisé en ce que** l'on prévoit entre 20 et 90 % en masse de carbonate de métal alcalin par rapport au premier agent de liaison.

19. Moule selon la revendication 17 ou 18, **caractérisé en ce que** l'on prévoit entre 30 et 85 % en masse de carbonate de métal alcalin par rapport au premier agent de liaison.

20. Moule selon l'une quelconque des revendications 1 à 19, **caractérisé par** une proportion d'humidité du mélange de matière à mouler comprise entre 0,01 et 35 % en masse par rapport au matériau particulaire.

21. Moule selon la revendication 20, **caractérisé en ce que** la proportion d'humidité du mélange de matière à mouler est comprise entre 0,1 et 5 % en masse par rapport au matériau particulaire.

22. Procédé de fabrication d'un moule dispersable dans l'eau, en particulier d'un noyau de moule, pour la production de pièces coulées, selon lequel un matériau particulaire insoluble dans l'eau, en particulier du sable de moulage, est mélangé par addition d'eau à un liant qui présente comme premier agent de liaison au moins un phosphate condensé, selon lequel on réalise le mélange et l'on élimine au moins une partie de l'eau libre ajoutée, **caractérisé en ce que** l'on ajoute un deuxième agent de liaison sur la base d'au moins une polyamine.

23. Procédé selon la revendication 22, **caractérisé en ce que** l'on utilise une polyamine selon l'une quelconque des revendications 2 à 6.

24. Procédé selon la revendication 22 ou 23, **caractérisé en ce que** la polyamine est utilisée dans une quantité comprise entre 0,001 et 1 % en masse, en particulier entre 0,005 et 0,5 % en masse par rapport au matériau particulaire.

25. Procédé selon l'une quelconque des revendications 22 à 24, **caractérisé en ce que** l'on utilise un premier agent de liaison selon l'une quelconque des revendications 9 à 14.

26. Procédé selon l'une quelconque des revendications 22 à 25, **caractérisé en ce que** le premier agent de liaison est utilisé en quantité comprise entre 0,25 et 25 % en masse, en particulier entre 0,5 et 10 % en masse par rapport au matériau particulaire.

27. Procédé selon l'une quelconque des revendications 22 à 26, **caractérisé en ce que** l'on utilise au moins un composé additionnel, de préférence sous la forme de sulfates, de carbonates et/ou de nitrates du groupe des métaux alcalins et/ou des métaux alcalinoterreux, tels que des carbonates de métaux alcalins, en particulier le carbonate de sodium (Na₂CO₃).

28. Procédé selon la revendication 27, **caractérisé en ce que** le carbonate de métal alcalin est utilisé en quantité comprise entre 20 et 90 % en masse, en particulier entre 30 et 85 % en masse par rapport au premier agent de liaison.

29. Procédé selon l'une quelconque des revendications 22 à 28, **caractérisé en ce que** le deuxième agent de liaison est mis en contact avec la matériau particulaire sous forme liquide et **en ce que** l'on y mélange ensuite le premier agent de liaison sous forme sèche en ajoutant de l'eau au mélange.

30. Procédé selon la revendication 27, **caractérisé en ce que** le composé additionnel est dissous dans de l'eau et **en ce que** l'on ajoute la solution au mélange.

31. Procédé selon l'une quelconque des revendications 22 à 28, **caractérisé en ce que** le premier agent de liaison est mélangé sec au matériau particulaire et **en ce que** l'on ajoute ensuite une solution aqueuse avec le deuxième agent de liaison.

32. Procédé selon la revendication 31, **caractérisé en ce que** l'on dissout un composé additionnel dans la solution avant de l'ajouter.

33. Procédé selon la revendication 27 ou 28, **caractérisé en ce que** l'on dissout dans l'eau tous les agents de liaison et le cas échéant un composé additionnel et **en ce que** l'on met en contact la solution avec le matériau particulaire.

34. Procédé selon l'une quelconque des revendications 22 à 33, **caractérisé en ce que** l'on ajoute jusqu'à 35 % en masse d'eau par rapport au matériau particulaire.

35. Procédé selon l'une quelconque des revendications 22 à 34, **caractérisé en ce que** le mélange est d'abord séché jusqu'à obtention d'une humidité résiduelle prédéfinie, **en ce qu'**ensuite, on mélange à nouveau de l'eau au mélange et on le moule tout en éliminant à nouveau au moins une partie de l'eau libre ajoutée.

36. Procédé selon la revendication 35, **caractérisé en ce que** le mélange est d'abord séché jusqu'à obtention d'une humidité résiduelle prédéfinie d'environ 0,1 % en masse.
